# FASCICULE DE BREVET EUROPEEN

(11) **EP 3 594 756 B1**
(45) Date de publication et mention de la délivrance du brevet: **12.05.2021**
(21) Numéro de dépôt: 18182663.7
(22) Date de dépôt: 10.07.2018
(51) Int. Cl.: G04B 13/02, G04B 43/00, G04D 3/00, G04D 3/02

(54) **COMPOSANT D'HORLOGERIE AVEC PARTIE ARBRÉE EN ALLIAGE AMAGNÉTIQUE**
UHRWERKSKOMPONENTE MIT WELLENTEIL AUS NICHTMAGNETISCHER LEGIERUNG
TIMEPIECE COMPONENT WITH ARBOURED PORTION MADE OF NON-MAGNETIC ALLOY

(43) Date de publication de la demande: 15.01.2020
(73) Titulaire: Blancpain SA, 1348 Le Brassus (CH)
(72) Inventeur: Delizée, Alain, 1346 Les Bioux (CH); Reymond, Cédric, 1346 Les Bioux (CH)
(74) Mandataire: ICB SA

(56) Documents cités:
- EP-A1- 2 757 424
- CH-A2- 712 762
- US-A1- 2015 234 361

## Description

### Domaine de l'invention

L'invention concerne un composant d'horlogerie comportant une partie arbrée comportant au moins un pivot autour d'un axe de pivot.

L'invention concerne encore un oscillateur d'horlogerie, comportant au moins un tel composant.

L'invention concerne encore un mouvement d'horlogerie, comportant au moins un tel oscillateur, et/ou au moins un tel composant.

L'invention concerne encore une pièce d'horlogerie comportant au moins un tel mouvement et/ou au moins un tel oscillateur, et/ou au moins un tel composant.

L'invention concerne le domaine des composants et mobiles d'horlogerie, et plus particulièrement la réalisation de mobiles que comportent des oscillateurs ou des mouvements d'horlogerie.

### Arrière-plan de l'invention

La confection de mobiles d'horlogerie amagnétiques, n'est pas traditionnelle. Or il existe un besoin dans différents types de mouvements qui font appel aux lois du magnétisme, en particulier pour réduire ou supprimer les frottements, notamment dans les oscillateurs où on cherche à éliminer les arrêtoirs traditionnels de type ancre, qui altèrent fortement la réserve de marche. EP 2 757 424 A1 divulgue, par exemple, un composant d'horlogerie comportant une partie arbrée comportant au moins un pivot autour d'un axe de pivot, au moins le matériau constitutif de ladite partie arbrée étant un alliage amagnétique comportant au moins de l'argent, et de dureté Vickers supérieure à 450 HV.

### Résumé de l'invention

L'invention se propose d'offrir une alternative aux mobiles d'horlogerie traditionnels comportant des arbres en acier, qui soit utilisable dans un environnement dans lequel des mécanismes de type magnétique ne doivent pas être perturbés.

A cet effet, l'invention concerne un composant d'horlogerie comportant une partie arbrée comportant au moins un pivot autour d'un axe de pivot, selon la revendication 1.

L'invention concerne encore un oscillateur d'horlogerie, comportant au moins un tel composant.

L'invention concerne encore un mouvement d'horlogerie, comportant au moins un tel oscillateur, et/ou au moins un tel composant.

L'invention concerne encore une pièce d'horlogerie comportant au moins un tel mouvement et/ou au moins un tel oscillateur, et/ou au moins un tel composant.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue de côté, un composant d'horlogerie selon l'invention, qui est ici un mobile constituant un balancier; et qui comporte une partie arbrée traversante incluant deux pivots à ses extrémités distales selon l'axe de rotation, laquelle partie arbrée porte, sur une première portée, une serge de balancier qui est en appui latéral sur un premier flanc d'une collerette qui constitue la zone de plus grand diamètre de la partie arbrée, laquelle porte encore, sur une deuxième portée et en appui sur un deuxième flanc de la collerette opposé au premier, un plateau de balancier porteur d'une cheville de plateau ;
- la figure 2 est un schéma-blocs représentant une montre comportant un mouvement d'horlogerie, qui comporte un oscillateur, lequel incorpore un tel mobile.

### Description détaillée des modes de réalisation préférés

Sauf spécification expresse contraire, les compositions de la présente description sont massiques.

L'invention concerne un composant 1 d'horlogerie, notamment un mobile, qui comporte une partie arbrée 2, laquelle comporte au moins un pivot 3 autour d'un axe de pivot D.

En ce qui concerne le matériau de cette partie arbrée, il est préférable que sa dureté Vickers se situe entre celle d'un alliage cuivre-beryllium, 380HV +/-20, et celle d'un acier de type 20AP ou similaire, 740HV+/-30.

Selon l'invention, au moins le matériau constitutif de cette partie arbrée 2 est un alliage amagnétique comportant au moins de l'argent et du palladium de dureté Vickers supérieure à 450 HV.

Dans un mode particulier de réalisation, le composant 1 est entièrement amagnétique.

Dans un mode particulier de réalisation, la partie arbrée 2 traverse le composant 1 sur toute sa longueur selon la direction de l'axe de pivot D.

Plus particulièrement, la partie arbrée 2 porte au moins un élément rapporté 4, 40, qui est également amagnétique. Plus particulièrement encore, chaque élément rapporté 4, 40, est amagnétique. Plus particulièrement encore, le matériau constitutif de chaque dit élément rapporté 4, 40, est un alliage amagnétique comportant au moins de l'argent et du palladium de dureté Vickers supérieure à 450 HV.

Dans une réalisation particulière, le matériau constitutif d'au moins un, et plus particulièrement de chaque élément rapporté 4, 40, est le même que celui qui constitue la partie arbrée 2.

Dans une variante, le matériau constitutif d'au moins un élément rapporté 4, 40, est une céramique.

Dans une autre variante, le matériau constitutif d'au moins un élément rapporté 4, 40, est du silicium et/ou du dioxyde de silicium, ou un verre métallique ou un métal amorphe ou sensiblement amorphe, ou similaire, tel que DLC (« diamond like carbon ») ou autre.

Dans une composition particulière, cet alliage amagnétique comportant au moins de l'argent et du palladium de la partie arbrée 2 comporte, en masse, de 50% à 60% de palladium et de 25% à 40% d'argent.

Dans une autre composition particulière, cet alliage amagnétique comportant au moins de l'argent et du palladium de la partie arbrée 2 comporte, en masse, de 25% à 35% de palladium et de 65% à 75% d'argent, avec un total massique comportant au moins de l'argent et du palladium inférieur ou égal à 100%.

Dans une autre composition particulière, cet alliage amagnétique comportant au moins de l'argent et du palladium de la partie arbrée 2 comporte, en masse, au moins 50% de palladium ou au moins 80% d'argent, avec un total massique des composants dudit alliage égal à 100%. L'alliage est alors titrable.

Dans une autre composition particulière, cet alliage amagnétique, comportant au moins de l'argent et du palladium, de la partie arbrée 2 est un alliage ternaire comportant de l'argent, du palladium et du cuivre, et comporte, en masse, de 20% à 50% de palladium et de 20% à 50% d'argent, de de 20% à 40% de cuivre, avec un total massique d'argent, de cuivre et de palladium, inférieur ou égal à 100%. Le cuivre a pour effet d'augmenter sensiblement la dureté de l'alliage.

Dans une variante avantageuse, cet alliage amagnétique ternaire comporte, en masse, de 36% à 40% de palladium, de 38% à 42% d'argent, de 19% à 23% de cuivre, le total d'argent de palladium et de cuivre étant inférieur ou égal à 100%. Sa dureté Vickers est comprise entre 450 HV et 510 HV, et, plus particulièrement, entre 470 HV et 490 HV. Cet alliage constitue donc un matériau intéressant pour toute pièce de décolletage horlogère, car son usinabilité est bonne, et son comportement mécanique se rapproche de celui d'un acier. Il convient donc particulièrement bien pour des mobiles amagnétiques, ou tout au moins pour des arbres de mobiles amagnétiques.

Dans une variante particulière, l'alliage comportant au moins de l'argent et du palladium est dépourvu de SVHC Substance of Very High Concern, dites aussi substances extrêmement préoccupantes, selon l'annexe 3 de l'Ordonnance Suisse OChim sur les produits chimiques, et l'annexe 1.17 ORRChim (substances visées à l'annexe XIV du règlement (CE) n° 1907/2006 de la Directive REACH.

Dans une variante particulière, cet alliage amagnétique comportant au moins de l'argent et du palladium de la partie arbrée 2 a un module d'élasticité compris entre 95 GPa et 105 GPa.

Dans une variante particulière, cet alliage amagnétique comportant au moins de l'argent et du palladium de la partie arbrée 2 a un coefficient de dilation compris entre 14.10⁻⁶ et 17.10⁻⁶.

Dans une variante particulière, cet alliage amagnétique comportant au moins de l'argent et du palladium de la partie arbrée 2 a un coefficient de Poisson compris entre 0.35 et 0.39.

Dans une variante, cet alliage amagnétique comportant au moins de l'argent et du palladium comporte, en masse, de 0% à 2% d'indium, avec un total massique des composants dudit alliage égal à 100%, pour le renforcement de l'alliage.

Dans une variante, cet alliage amagnétique comportant au moins de l'argent et du palladium comporte, en masse, de 0% à 2% d'étain, avec un total massique des composants dudit alliage égal à 100%, pour le renforcement de l'alliage.

Dans une variante, cet alliage amagnétique comportant au moins de l'argent et du palladium comporte, en masse, de 0% à 2% de platine, plus particulièrement de 0% à 0.8% de platine, et plus particulièrement encore de 0% à 0.5% de platine, avec un total massique des composants dudit alliage égal à 100%.

Dans une variante pour des utilisations uniquement internes à la montre, cet alliage amagnétique comportant au moins de l'argent et du palladium comporte, en masse, de 0% à 1.0% de nickel, avec un total massique des composants de l'alliage égal à 100%.

Dans une variante, cet alliage amagnétique comportant au moins de l'argent et du palladium comporte, en masse, de 0% à 0.1% de zinc, avec un total massique des composants dudit alliage égal à 100%, pour l'obtention d'une résistance et d'une dureté plus élevée, pour l'obtention d'une résistance et d'une dureté plus élevées.

Dans une variante, cet alliage amagnétique comportant au moins de l'argent et du palladium comporte, en masse, de 0.01% à 0.03% de bore, avec un total massique des composants dudit alliage égal à 100%, pour l'obtention d'une résistance et d'une dureté plus élevées.

Dans une variante, cet alliage amagnétique comportant au moins de l'argent et du palladium comporte, en masse, un total inférieur ou égal à 1% d'or et/ou de platine et/ou de ruthénium et/ou de rhénium, agents modificateurs, avec un total massique des composants dudit alliage égal à 100%.

Ainsi, selon la composition de l'alliage, on peut obtenir une dureté proche de 500 HV, voire supérieure à 500 HV.

Dans un cas particulier, tel que visible sur la figure 1, ce composant 1 est un balancier, et porte, sur sa partie arbrée 2, au moins une serge 4 et au moins un plateau 40, en appui sur des surfaces d'appui, respectivement 50 et 60.

Le choix de l'alliage autorise la réalisation d'un tigeron de très petit diamètre, notamment inférieur à 70 micromètres.

L'invention concerne encore un oscillateur 100 d'horlogerie, comportant au moins un tel composant 1.

L'invention concerne encore un mouvement 200 d'horlogerie, comportant au moins un tel oscillateur 100, et/ou au moins un tel composant 1.

L'invention concerne encore une pièce d'horlogerie 1000 comportant au moins un tel mouvement 200, et/ou au moins un tel oscillateur 100, et/ou au moins un tel composant 1.

Plus particulièrement, cette pièce d'horlogerie 1000 est une montre.

En somme, le choix d'un matériau précieux, qui peut être titrable, pour la réalisation d'un arbre de mobile horloger, va à l'encontre des préjugés relatifs à l'usure rapide des alliages précieux. Le choix d'un alliage comportant au moins de l'argent et du palladium, parmi ceux décrits ci-dessus, apporte une réponse étonnante à la problématique d'usure, ces alliages s'usant très peu dans des conditions normales d'utilisation, tout en étant amagnétiques comme souhaité.

Naturellement, même si la description ci-dessus a surtout mis l'accent sur des exécutions de mobiles avec des éléments rapportés, qui permettent d'abaisser le coût matière, l'utilisation de ces alliages comportant au moins de l'argent et du palladium pour des mobiles monobloc est tout à fait possible également.

L'invention apporte une bonne réponse au problème toujours difficile de la confection de mobiles amagnétiques de petit diamètre, en particulier pour des mobiles d'oscillateurs, des arbres de chronographe, ou autres.

## Revendications

1. Composant (1) d'horlogerie comportant une partie arbrée (2) comportant au moins un pivot (3) autour d'un axe de pivot (D), **caractérisé en ce qu'**au moins le matériau constitutif de ladite partie arbrée (2) est un alliage amagnétique comportant au moins de l'argent et du palladium, et de dureté Vickers supérieure à 450 HV.

2. Composant (1) selon la revendication 1, **caractérisé en ce que** ledit composant (1) est entièrement amagnétique.

3. Composant (1) selon la revendication 1 ou 2, **caractérisé en ce que** ladite partie arbrée (2) traverse ledit composant (1) sur toute sa longueur selon la direction dudit axe de pivot (D).

4. Composant (1) selon l'une des revendications 1 à 3, **caractérisé en ce que** ladite partie arbrée (2) porte au moins un élément rapporté (4 ; 40) qui est amagnétique.

5. Composant (1) selon la revendication 4, **caractérisé en ce que** le matériau constitutif de chaque dit élément rapporté (4 ; 40) est un alliage amagnétique comportant au moins de l'argent et du palladium, et de dureté Vickers supérieure à 450 HV.

6. Composant (1) selon la revendication 4 ou 5, **caractérisé en ce que** le matériau constitutif de chaque dit élément rapporté (4 ; 40) est le même que celui qui constitue ladite partie arbrée (2).

7. Composant (1) selon la revendication 4, **caractérisé en ce que** le matériau constitutif d'au moins un dit élément rapporté (4 ; 40) est une céramique.

8. Composant (1) selon la revendication 4, **caractérisé en ce que** le matériau constitutif d'au moins un dit élément rapporté (4 ; 40) est du silicium et/ou du dioxyde de silicium, ou un verre métallique ou un métal amorphe ou sensiblement amorphe.

9. Composant (1) selon l'une des revendications 1 à 8, **caractérisé en ce que** ledit alliage amagnétique comportant au moins de l'argent et du palladium comporte, en masse, de 50% à 60% de palladium et de 25% à 40% d'argent.

10. Composant (1) selon l'une des revendications 1 à 8, **caractérisé en ce que** ledit alliage amagnétique comportant au moins de l'argent et du palladium comporte, en masse, de 25% à 35% de palladium et de 65% à 75% d'argent, avec un total massique comportant au moins de l'argent et du palladium inférieur ou égal à 100%.

11. Composant (1) selon l'une des revendications 1 à 8, **caractérisé en ce que** ledit alliage amagnétique comportant au moins de l'argent et du palladium est un alliage amagnétique ternaire d'argent, de palladium et de cuivre, et comporte, en masse, de 20% à 50% de palladium et de 20% à 50% d'argent, de de 20% à 40% de cuivre, avec un total massique d'argent, de cuivre et de palladium, inférieur ou égal à 100%.

12. Composant (1) selon la revendication 11, **caractérisé en ce que** ledit alliage amagnétique ternaire comporte, en masse, de 36% à 40% de palladium, de 38% à 42% d'argent, de 19% à 23% de cuivre, le total d'argent de palladium et de cuivre étant inférieur ou égal à 100%, et **en ce que** sa dureté Vickers est comprise entre 450 HV et 510 HV.

13. Composant (1) selon l'une des revendications 1 à 8, **caractérisé en ce que** ledit alliage amagnétique comportant au moins de l'argent et du palladium comporte, en masse, au moins 50% de palladium ou au moins 80% d'argent, avec un total massique des composants dudit alliage égal à 100%.

14. Composant (1) selon l'une des revendications 1 à 13, **caractérisé en ce que** ledit alliage amagnétique comportant au moins de l'argent et du palladium a un module d'élasticité compris entre 95 GPa et 105 GPa.

15. Composant (1) selon l'une des revendications 1 à 14, **caractérisé en ce que** ledit alliage amagnétique comportant au moins de l'argent et du palladium comporte, en masse, de 0% à 2% d'indium, avec un total massique des composants dudit alliage égal à 100%.

16. Composant (1) selon l'une des revendications 1 à 15, **caractérisé en ce que** ledit alliage amagnétique comportant au moins de l'argent et du palladium comporte, en masse, de 0% à 2% d'étain, avec un total massique des composants dudit alliage égal à 100%.

17. Composant (1) selon l'une des revendications 1 à 16, **caractérisé en ce que** ledit alliage amagnétique comportant au moins de l'argent et du palladium comporte, en masse, de 0% à 1.0% de nickel, avec un total massique des composants dudit alliage égal à 100%.

18. Composant (1) selon l'une des revendications 1 à 17, **caractérisé en ce que** ledit alliage amagnétique comportant au moins de l'argent et du palladium comporte, en masse, de 0% à 2% de platine, avec un total massique des composants dudit alliage égal à 100%.

19. Composant (1) selon l'une des revendications 1 à 18, **caractérisé en ce que** ledit alliage amagnétique comportant au moins de l'argent et du palladium comporte, en masse, de 0% à 0.1% de zinc, avec un total massique des composants dudit alliage égal à 100%.

20. Composant (1) selon l'une des revendications 1 à 19, **caractérisé en ce que** ledit alliage amagnétique comportant au moins de l'argent et du palladium comporte, en masse, de 0.01% à 0.03% de bore, avec un total massique des composants dudit alliage égal à 100%.

21. Composant (1) selon l'une des revendications 1 à 20, **caractérisé en ce que** ledit alliage amagnétique comportant au moins de l'argent et du palladium comporte, en masse, un total inférieur ou égal à 1% d'or et/ou de platine et/ou de ruthénium et/ou de rhénium, avec un total massique des composants dudit alliage égal à 100%.

22. Composant (1) selon l'une des revendications 1 à 21, **caractérisé en ce que** ledit composant (1) est un balancier, et porte, sur ladite partie arbrée (2), au moins une serge (4) et au moins un plateau (40).

23. Oscillateur (100) d'horlogerie, comportant au moins un composant (1) selon une des revendications 1 à 22.

24. Mouvement (200) d'horlogerie, comportant au moins un oscillateur (100) selon la revendication 23, et/ou au moins un composant (1) selon une des revendications 1 à 22.

25. Pièce d'horlogerie (1000) comportant au moins un mouvement (200) selon la revendication 24 et/ou au moins un oscillateur (100) selon la revendication 23, et/ou au moins un composant (1) selon une des revendications 1 à 22.

26. Pièce d'horlogerie (1000) selon la revendication 25, **caractérisée en ce qu'**elle est une montre.

## Patentansprüche

1. Uhrenkomponente (1), umfassend einen Wellenabschnitt (2), der mindestens einen Drehzapfen (3) um eine Schwenkachse (D) aufweist, **dadurch gekennzeichnet, dass** zumindest das Grundmaterial des Wellenabschnitts (2) eine amagnetische Legierung ist, die mindestens Silber und Palladium enthält und eine Vickers-Härte von mehr als 450 HV besitzt.

2. Komponente (1) nach Anspruch 1, **dadurch gekennzeichnet, dass** die Komponente (1) vollständig amagnetisch ist.

3. Komponente (1) nach Anspruch 1 oder 2, **dadurch gekennzeichnet, dass** der Wellenabschnitt (2) durch die Komponente (1) auf ihrer gesamten Länge in Richtung der Schwenkachse (D) verläuft.

4. Komponente (1) nach einem der Ansprüche 1 bis 3, **dadurch gekennzeichnet, dass** der Wellenabschnitt (2) mindestens ein Anbauteil (4; 40) trägt, das amagnetisch ist.

5. Komponente (1) nach Anspruch 4, **dadurch gekennzeichnet, dass** das Grundmaterial jedes Anbauteils (4; 40) eine amagnetische Legierung ist, die mindestens Silber und Palladium enthält und eine Vickers-Härte von mehr als 450 HV besitzt.

6. Komponente (1) nach Anspruch 4 oder 5, **dadurch gekennzeichnet, dass** das Grundmaterial jedes Anbauteils (4; 40) das gleiche wie jenes ist, aus dem der Wellenabschnitt (2) gebildet ist.

7. Komponente (1) nach Anspruch 4, **dadurch gekennzeichnet, dass** das Grundmaterial des mindestens einen Anbauteils (4; 40) eine Keramik ist.

8. Komponente (1) nach Anspruch 4, **dadurch gekennzeichnet, dass** das Grundmaterial des mindestens einen Anbauteils (4; 40) Silicium und/oder Siliciumdioxid oder ein metallisches Glas oder ein amorphes oder im Wesentliches amorphes Metall ist.

9. Komponente (1) nach einem der Ansprüche 1 bis 8, **dadurch gekennzeichnet, dass** die amagnetische Legierung, die mindestens Silber und Palladium enthält, 50 bis 60 Gew.-% Palladium und 25 bis 40 Gew.-% Silber enthält.

10. Komponente (1) nach einem der Ansprüche 1 bis 8, **dadurch gekennzeichnet, dass** die amagnetische Legierung, die mindestens Silber und Palladium enthält, 25 bis 35 Gew.-% Palladium und 65 bis 75 Gew.-% Silber enthält, wobei die Massensumme mindestens von Silber und von Palladium kleiner oder gleich 100 % ist.

11. Komponente (1) nach einem der Ansprüche 1 bis 8, **dadurch gekennzeichnet, dass** die amagnetische Legierung, die mindestens Silber und Palladium enthält, eine ternäre amagnetische Legierung aus Silber, Palladium und Kupfer ist und 20 bis 50 Gew.-% Palladium, 20 bis 50 Gew.-% Silber und 20 bis 40 Gew.-% Kupfer enthält, wobei die Massensumme von Silber, Kupfer und Palladium kleiner oder gleich 100 % ist.

12. Komponente (1) nach Anspruch 11, **dadurch gekennzeichnet, dass** die ternäre amagnetische Legierung 36 bis 40 Gew.-% Palladium, 38 bis 42 Gew.-% Silber und 19 bis 23 Gew.-% Kupfer enthält, wobei die Summe aus Silber, Palladium und Kupfer kleiner oder gleich 100 % ist, und dass ihre Vickers-Härte im Bereich von 450 HV bis 510 HV liegt.

13. Komponente (1) nach einem der Ansprüche 1 bis 8, **dadurch gekennzeichnet, dass** die amagnetische Legierung, die mindestens Silber und Palladium enthält, mindestens 50 Gew.-% Palladium oder mindestens 80 Gew.-% Silber enthält, wobei die Massensumme der Komponenten der Legierung gleich 100 % ist.

14. Komponente (1) nach einem der Ansprüche 1 bis 13, **dadurch gekennzeichnet, dass** die amagnetische Legierung, die mindestens Silber und Palladium enthält, einen Elastizitätsmodul im Bereich von 95 GPa bis 105 GPa besitzt.

15. Komponente (1) nach einem der Ansprüche 1 bis 14, **dadurch gekennzeichnet, dass** die amagnetische Legierung, die mindestens Silber und Palladium enthält, 0 bis 2 Gew.-% Indium enthält, wobei die Massensumme der Komponenten der Legierung gleich 100 % ist.

16. Komponente (1) nach einem der Ansprüche 1 bis 15, **dadurch gekennzeichnet, dass** die amagnetische Legierung, die mindestens Silber und Palladium enthält, 0 bis 2 Gew.-% Zinn enthält, wobei die Massensumme der Komponenten der Legierung gleich 100 % ist.

17. Komponente (1) nach einem der Ansprüche 1 bis 15, **dadurch gekennzeichnet, dass** die amagnetische Legierung, die mindestens Silber und Palladium enthält, 0 bis 1,0 Gew.-% Nickel enthält, wobei die Massensumme der Komponenten der Legierung gleich 100 % ist.

18. Komponente (1) nach einem der Ansprüche 1 bis 17, **dadurch gekennzeichnet, dass** die amagnetische Legierung, die mindestens Silber und Palladium enthält, 0 bis 2 Gew.-% Platin enthält, wobei die Massensumme der Komponenten der Legierung gleich 100 % ist.

19. Komponente (1) nach einem der Ansprüche 1 bis 18, **dadurch gekennzeichnet, dass** die amagnetische Legierung, die mindestens Silber und Palladium enthält, 0 bis 0,1 Gew.-% Zink enthält, wobei die Massensumme der Komponenten der Legierung gleich 100 % ist.

20. Komponente (1) nach einem der Ansprüche 1 bis 19, **dadurch gekennzeichnet, dass** die amagnetische Legierung, die mindestens Silber und Palladium enthält, 0,01 bis 0,03 Gew.-% Bor enthält, wobei die Massensumme der Komponenten der Legierung gleich 100 % ist.

21. Komponente (1) nach einem der Ansprüche 1 bis 20, **dadurch gekennzeichnet, dass** die amagnetische Legierung, die mindestens Silber und Palladium enthält, insgesamt weniger als oder gleich 1 Gew.-% Gold und/oder Platin und/oder Ruthenium und/oder Rhenium enthält, wobei die Massensumme der Komponenten der Legierung gleich 100 % ist.

22. Komponente (1) nach einem der Ansprüche 1 bis 21, **dadurch gekennzeichnet, dass** die Komponente (1) eine Unruh ist und auf dem Wellenabschnitt (2) mindestens eine Kante (4) und mindestens eine Platte (40) trägt.

23. Uhrenoszillator (100), umfassend mindestens eine Komponente (1) nach einem der Ansprüche 1 bis 22.

24. Uhrwerk (200), umfassend mindestens einen Oszillator (100) nach Anspruch 23 und/oder mindestens eine Komponente (1) nach einem der Ansprüche 1 bis 22.

25. Uhr (1000), umfassend mindestens ein Werk (200) nach Anspruch 24 und/oder mindestens einen Oszillator (100) nach Anspruch 23 und/oder mindestens eine Komponente (1) nach einem der Ansprüche 1 bis 22.

26. Uhr (1000) nach Anspruch 25, **dadurch gekennzeichnet, dass** sie eine tragbare Uhr ist.

## Claims

1. Timepiece component (1) comprising a shaft-like portion (2) including at least one pivot (3) about a pivot axis (D), **characterised in that** at least the material forming said shaft-like portion (2) is a non-magnetic alloy containing at least silver and palladium, and having a Vickers hardness of more than 450 HV.

2. Component (1) according to claim 1, **characterised in that** said component (1) is completely non-magnetic.

3. Component (1) according to claim 1 or 2, **characterised in that** said shaft-like portion (2) runs through the entire length of said component (1) in the direction of said pivot axis (D).

4. Component (1) according to one of claims 1 to 3, **characterised in that** said shaft-like portion (2) carries at least one added element (4; 40) which is non-magnetic.

5. Component (1) according to claim 4, **characterised in that** the material forming each said added element (4; 40) is a non-magnetic alloy containing at least silver and palladium, and having a Vickers hardness of more than 450 HV.

6. Component (1) according to claim 4 or 5, **characterised in that** the material forming each said added element (4; 40) is the same as that which forms said shaft-like portion (2).

7. Component (1) according to claim 4, **characterised in that** the material forming at least one said added element (4; 40) is a ceramic.

8. Component (1) according to claim 4, **characterised in that** the material forming at least one said added element (4; 40) is silicon and/or silicon dioxide, or a metallic glass or an amorphous or substantially amorphous metal.

9. Component (1) according to one of claims 1 to 8, **characterised in that** said non-magnetic alloy containing at least silver and palladium contains, by mass, 50% to 60% palladium and 25% to 40% silver.

10. Component (1) according to one of claims 1 to 8, **characterised in that** said non-magnetic alloy containing at least silver and palladium contains, by mass, 25% to 35% palladium and 65% to 75% silver, with a total by mass of at least silver and palladium less than or equal to 100%.

11. Component (1) according to one of claims 1 to 8, **characterised in that** said non-magnetic alloy containing at least silver and palladium is a non-magnetic ternary alloy of silver, palladium and copper, and contains, by mass, 20% to 50% palladium and 20% to 50% silver and 20% to 40% copper, with a total by mass of silver, copper and palladium less than or equal to 100%.

12. Component (1) according to claim 11, **characterised in that** said non-magnetic ternary alloy contains, by mass, 36% to 40% palladium, 38% to 42% silver, 19% to 23% copper, the total of silver, palladium and copper being less than or equal to 100%, and **in that** its Vickers hardness is between 450 HV and 510 HV.

13. Component (1) according to one of claims 1 to 8, **characterised in that** said non-magnetic alloy containing at least silver and palladium contains, by mass, at least 50% palladium or at least 80% silver, with a total by mass of the components of said alloy equal to 100%.

14. Component (1) according to one of claims 1 to 13, **characterised in that** said non-magnetic alloy containing at least silver and palladium has a modulus of elasticity of between 95 GPa and 105 GPa.

15. Component (1) according to one of claims 1 to 14, **characterised in that** said non-magnetic alloy containing at least silver and palladium contains, by mass, 0% to 2% indium, with a total by mass of the components of said alloy equal to 100%.

16. Component (1) according to one of claims 1 to 15, **characterised in that** said non-magnetic alloy containing at least silver and palladium contains, by mass, 0% to 2% tin, with a total by mass of the components of said alloy equal to 100%.

17. Component (1) according to one of claims 1 to 16, **characterised in that** said non-magnetic alloy containing at least silver and palladium contains, by mass, 0% to 1.0% nickel, with a total by mass of the components of said alloy equal to 100%.

18. Component (1) according to one of claims 1 to 17, **characterised in that** said non-magnetic alloy containing at least silver and palladium contains, by mass, 0% to 2% platinum, with a total by mass of the components of said alloy equal to 100%.

19. Component (1) according to one of claims 1 to 18, **characterised in that** said non-magnetic alloy containing at least silver and palladium contains, by mass, 0% to 0.1% zinc, with a total by mass of the components of said alloy equal to 100%.

20. Component (1) according to one of claims 1 to 19, **characterised in that** said non-magnetic alloy containing at least silver and palladium contains, by mass, 0.01% to 0.03% boron, with a total by mass of the components of said alloy equal to 100%.

21. Component (1) according to one of claims 1 to 20, **characterised in that** said non-magnetic alloy containing at least silver and palladium contains, by mass, a total of less than or equal to 1% of gold and/or platinum and/or ruthenium and/or rhenium, with a total by mass of the components of said alloy equal to 100%.

22. Component (1) according to one of claims 1 to 21, **characterised in that** said component (1) is a balance, and carries, on said shaft-like portion (2), at least one rim (4) and at least one roller (40).

23. Timepiece oscillator (100), including at least one component (1) according to one of claims 1 to 22.

24. Timepiece movement (200), including at least one oscillator (100) according to claim 23, and/or at least one component (1) according to one of claims 1 to 22.

25. Timepiece (1000) including at least one movement (200) according to claim 24 and/or at least one oscillator (100) according to claim 23, and/or at least one component (1) according to one of claims 1 to 22.

26. Timepiece (1000) according to claim 25, **characterised in that** it is a watch.
